# FASCICULE DE BREVET EUROPEEN

(11) **EP 0 549 392 B1**
(45) Date de publication et mention de la délivrance du brevet: **01.05.1996**
(21) Numéro de dépôt: 92403289.9
(22) Date de dépôt: 04.12.1992
(51) Int. Cl.: A41D 27/06, D06M 17/04

(54) **Entoilage thermocollant et son procédé de fabrication**
Einbügelbarer Einlagestoff und Verfahren zu dessen Herstellung
Fusible interlining for stiffening and the method for its manufacture

(30) Priorité: 20.12.1991 FR 9115871
(43) Date de publication de la demande: 30.06.1993
(73) Titulaire: LAINIERE DE PICARDIE, F-80200 Peronne (FR)
(72) Inventeur: Demoulin, Bernard, F-80200 Barleux (FR)
(74) Mandataire: Keib, Gérard

(56) Documents cités:
- EP-A- 0 362 059
- DE-B- 2 461 845
- FR-A- 2 023 354
- FR-A- 2 177 038
- FR-A- 2 241 604
- FR-A- 2 318 914
- FR-A- 2 576 191
- FR-A- 2 606 603

## Description

L'invention concerne un entoilage thermocollant et son procédé de fabrication, respectivement, selon le préambule des revendications indépendantes 1 et 16

Il est connu de réaliser des entoilages thermocollants comprenant un support textile sur lequel est déposée, par enduction, une couche de polymères thermo-adhésifs répartie en points, comme décrit, par exemple, dans le document FR-A-2 241 604.

Ces entoilages sont spécifiquement destinés à être contrecollés sur un autre textile, par exemple une draperie, de manière à constituer un complexe dont les propriétés physiques, tenue, nervosité, souplesse, toucher, volume, main, ... peuvent être maîtrisées.

Ces propriétés du complexe résultent de la nature de la draperie, de la nature du support textile de l'entoilage et aussi de la nature, de la composition et du mode d'application de la couche thermo-adhésive.

Après avoir été fabriqué, l'entoilage thermocollant doit pouvoir supporter un stockage à température ambiante. Il est alors nécessaire que les différentes couches de ce produit, généralement stocké en rouleau, n'adhèrent pas les unes avec les autres. L'entoilage thermocollant ne doit pas présenter un effet poisseux et des propriétés adhésives à température ambiante("tack").

L'entoilage thermocollant est ultérieurement contrecollé sur les draperies de manière à obtenir le complexe recherché.

Le plus souvent, ce contrecollage est réalisé à l'aide d'une presse fonctionnant à des températures comprises entre 100°C et 180°C sous des pressions de quelques décibars à quelques bars pendant des temps relativement courts, de l'ordre de 10 à 30 secondes.

Au cours de cette phase, les polymères thermo-adhésifs de l'entoilage doivent au moins partiellement retrouver leur propriété d'adhésion.

Egalement au cours de cette opération, il faut éviter que ces polymères thermo-adhésifs ne transpercent la draperie ou ne produisent des retours, c'est-à-dire transpercent le support textile de l'entoilage.

En effet, de tels transpercements ou retours produiraient un effet inesthétique, rendant l'entoilage impropre à l'utilisation ou, pour le moins, donneraient au complexe des propriétés néfastes contraires à celles recherchées.

Dès l'origine de l'utilisation d'entoilages thermocollants, les phénomènes de traversées et retours ont été constatés et de nombreuses tentatives ont été faites depuis pour éviter ces défauts.

En particulier, on a cherché à déposer sur un support textile plusieurs couches successives de polymères ayant des propriétés différentes.

Le document US-A-2 631 947 décrit un tissu thermocollant destiné au raccommodage qui comporte un support textile et deux couches d'adhésif, continues, de viscosités différentes. La couche au contact du support a une température de fusion supérieure à celle de la couche de surface. Ainsi, l'adhésion du tissu sur l'étoffe à réparer est facilitée, sa tenue lors des lavages successifs est améliorée et les traversées sont évitées.

Le document FR-A-2 023 354 décrit une triplure thermosoudable constituée d'une structure textile revêtue sur au moins une de ses faces d'un polymère ou d'un mélange de polymères essentiellement non réticulé au moment de l'application. Au moins une fraction de cette enduction est transformée par chauffage en matière plastique insoluble et présente, au moins au moment du thermosoudage une structure poreuse ou de mousse.

Plus récemment, selon le document FR-A-2 177 038, il a été proposé de réaliser un entoilage en déposant successivement deux couches d'adhésif sur un support. La première couche est réalisée par enduction par sérigraphie d'une dispersion visqueuse contenant des polymères à haute viscosité et/ou à haut point de fusion.

La deuxième couche est réalisée par saupoudrage d'une poudre de polymères thermocollants de viscosité et/ou de point de fusion inférieurs à ceux de la première couche.

La réalisation d'une deuxième couche par saupoudrage sur une première couche visqueuse ne permet pas d'obtenir un bonne régularité de la deuxième couche. De plus, les points formés par cette deuxième couche débordent le plus souvent des points formés par la première couche, ce qui entraîne des traversées lors du contrecollage.

Le document FR-A-2 318 914 décrit des enductions simultanées par cadre sérigraphique de deux couches de polymères sous forme de poudre sèche à l'aide d'un cylindre gravé en creux. La sous-couche est ici aussi composée de polymères à plus haute viscosité et/ou à plus haut point de fusion que ceux de la deuxième couche.

Les enductions réalisées par voie sèche par cylindre gravé en creux sont affectées par un manque de cohésion mécanique des deux couches de polymères l'une par rapport à l'autre. L'interface des deux couches constitue une zone de faiblesse et les vêtements réalisés avec des entoilages de ce type supportent mal les traitements d'entretien.

Selon le document DE-A-2 461 845, il a été proposé une enduction simultanée par cadre sérigraphique de deux couches de dispersion visqueuse contenant des polymères de viscosité et/ou de point de fusion différents. Les deux pâtes sont délivrées dans le même cadre par deux racles séparées juxtaposées.

Cette technique est extrêmement délicate à mettre en oeuvre. L'expérience a montré qu'il est très difficile de garnir les trous des cylindres de gravure sans que toute ou partie de la dispersion ne se dépose sur le support textile. L'enduction crée alors sur le support textile des traînées d'un mélange des deux dispersions qui ne permet pas d'obtenir un entoilage de qualité.

Le document FR-A-2 576 191 décrit des enductions successives de deux couches de polymères, de viscosité et/ou de point de fusion différents, ces deux couches sont déposées de part et d'autre du support textile.

Il ressort de l'état de la technique que la mise en oeuvre des entoilages thermocollants est confrontée aux problèmes suivants :
- interpénétration des deux couches (sous-couche et couche supérieures), lors de l'enduction, par mélange de la base du point de la couche supérieure avec le sommet du point de la sous-couche ; on entend ici par sous-couche ou première couche, la couche appliquée directement sur le support textile de l'entoilage ; on entend par couche supérieure ou deuxième couche, la couche appliquée sur la sous-couche ou première couche ;
- enduction très difficile à réaliser avec un résultat optimal du fait du manque de cohésion de la sous-couche qui ne permet pas d'aspirer les points de la deuxième couche (couche supérieure) hors du cadre ;
- faible poids de matière thermocollante dû à la difficulté d'enduction sur la première couche (ou sous-couche) ;
- taux de matière active de la sous-couche relativement faible (inférieur généralement à 50%) ;
- durcissement du textile lorsque la sous-couche est trop importante en poids.

Ces problèmes sont fortement aggravés lorsque la sous-couche ne possède pas la propriété d'être filmogène, c'est-à-dire de créer une sorte de film continu sur toute la surface du point.

Un premier objet de la présente invention est donc de proposer un entoilage thermocollant qui d'une part permet de pallier les inconvénients mentionnés ci-dessus et, d'autre part, ne transperce pas la draperie et ne produit pas des retours, c'est-à-dire ne transperce pas le support textile de l'entoilage.

Plus particulièrement, le but de la présente invention est de proposer l'utilisation d'un ou de produit(s) thermo-expansible(s) entrant dans la structure d'entoilage thermocollant, assurant un excellent effet d'écran et un effet de relief, c'est-à-dire un volume utile du point important.

Un deuxième objet de la présente invention est de proposer un procédé de fabrication d'un tel entoilage.

A cet effet, l'invention propose tout d'abord un entoi lage thermocollant semi-fini comportant un support textile et des moyens de thermocollage, destiné à être contrecollé sur un article textile.

Selon l'invention, il est associé au support textile une couche de polymères thermo-expansibles, la température d'expansion desdits polymères étant inférieure à la température de mise en oeuvre des moyens thermocollants, la couche de polymères thermo-expansibles ayant pour fonction de constituer un écran vis-à-vis des moyens thermocollants et d'augmenter le relief des moyens thermocollants, ceci ayant pour effet d'éviter les phénomènes de retour et traversée et d'augmenter la force de collage.

La couche de polymères thermo-expansibles est appliquée, avec une répartition en points, essentiellement sur la surface de l'une des faces du support textile.

Selon un premier mode de réalisation possible, une couche d'enduction thermo-adhésive répartie en points est appliquée du même côté et sur les points de polymères thermo-expansibles.

Selon un deuxième mode de réalisation possible, la couche d'enduction thermo-adhésive répartie en points est appliquée essentiellement sur la face du support textile opposée à la couche de polymères thermo-expansibles.

Selon un troisième mode de réalisation possible, la couche de polymères thermo-expansibles est essentiellement imbriquée dans l'épaisseur du support textile. La couche d'enduction thermo-adhésive répartie en points est alors appliquée essentiellement sur l'une des faces du support textile en regard des points de la couche de polymères thermo-expansibles.

Les polymères thermo-expansibles de la couche thermo-expansible sont choisis dans le groupe incluant les polymères à fonctions chimiques réactives permettant une réticulation sur elles-mêmes. De préférence, ils ont une viscosité comprise entre environ 100 et 500 dPa.s, un taux de matière active compris entre environ 40% et 80%, notamment compris entre 50% et 80%, et un coefficient d'expansion compris entre environ 100% et 275%, plus particulièrement entre 157% et 275%.

Les polymères thermo-expansibles sont choisis dans le groupe incluant les résines synthétiques en dispersion aqueuse du type acrylique, butadiène, polyuréthane.

La couche d'enduction thermo-adhésive quant à elle comporte un ou plusieurs polymères choisis dans le groupe incluant les polyamides, copolyamides, polyesters, copolyesters, polyuréthanes, polyéthylènes, PVC, seuls ou en mélange entre eux.

Selon un autre mode de réalisation possible, la couche d'enduction thermo-adhésive comporte un ou plusieurs polymères choisis dans le groupe incluant les copolymères styrène-acrylate d'éthyle, les mélamines, l'aziridine, les isocyanates, les polyesters insaturés, les résines époxy.

Selon un autre mode de réalisation possible, la couche de polymères thermo-expansibles comprend essentiellement des polymères thermo-expansibles ou un mélange de polymères thermo-expansibles et thermocollants, notamment des acrylates.

L'invention propose également un entoilage thermocollant fini, dans lequel les polymères thermo-expansibles sont à l'état expansé alors que la couche d'enduction thermo-adhésive est à l'état non fondu. La couche de polymères thermo-expansibles est alors substantiellement continue.

L'invention propose enfin un procédé de fabrication d'entoilages thermocollants finis dans lequel un support textile reçoit une enduction thermo-adhésive.

Selon l'invention, un tel procédé est caractérisé en ce que successivement :
- on dépose une couche de polymères thermo-expansibles répartie en points sur une des faces du support textile, de manière à ce que les points de la couche thermo-expansible soient en surface du support textile ou imbriqués dans l'épaisseur de ce dernier ;
- on dépose une couche d'enduction thermo-adhésive sur la couche de polymères thermo-expansibles ou sur la face du support textile opposée à la couche de polymères thermo-expansibles ;
- on soumet l'ensemble à une température d'expansion inférieure à la température de mise en oeuvre des moyens thermocollants.

La couche de polymères thermo-expansibles est déposée sur une des faces du support textile par un premier cadre rotatif et la couche d'enduction thermo-adhésive par un deuxième cadre rotatif.

Selon une autre variante, on soumet la couche de polymères thermo-expansibles à une température d'expansion inférieure à la température de mise en oeuvre des moyens thermocollants avant de déposer la couche d'enduction thermo-adhésive.

Selon une autre variante, après le dépôt de la couche de polymères thermo-expansibles et avant le dépôt de la couche d'enduction thermo-adhésive :
- on porte la couche de polymères thermo-expansibles à une température d'expansion inférieure à la température de mise en oeuvre des moyens thermocollants et à la température de déformation du support textile ;
- on réalise un certain calandrage à froid de la couche de polymères thermo-adhésifs pour éliminer le relief excédentaire.

Selon une autre variante :
- on dépose par saupoudrage la couche d'enduction thermo-adhésive sur la couche de polymères thermo-expansibles ;
- on effectue un battage de manière à décrocher la partie de la couche d'enduction thermo-adhésive non-ancrée dans la couche de polymères thermo-expansibles ;
- on effectue une aspiration pour éliminer la partie de la couche d'enduction thermo-adhésive non associée à la couche de polymères thermo-expansibles.

Enfin, selon une dernière variante, on dépose la couche de polymères thermo-expansibles et la couche d'enduction thermo-adhésive de façon sensiblement simultanée.

Pour la mise en oeuvre de l'invention :
- la température d'expansion est comprise entre environ 110°C et 160°C, plus particulièrement entre 130°C et 160°C ;
- on dépose les polymères thermo-expansibles de la couche de polymères thermo-expansibles sous forme de pâte.

Selon un autre mode de réalisation possible, on dépose les polymères thermo-expansibles de la couche thermo-expansible sous forme de mousse.

L'utilisation de tels polymères thermo-expansibles dans la couche enduite sur le support textile garantit ainsi sa parfaite continuité.

En effet, lors du chauffage à la température d'expansion, cette couche subit une réaction chimique de réticulation avec dégagement gazeux (par exemple : azote, ammoniac, dioxyde de carbone, etc.) qui reste emprisonné dans la masse de polymères sous forme de bulles. La formation de ces bulles provoque l'expansion du polymère dans les trois dimensions créant ainsi macroscopiquement une solution de continuité, garantissant un excellent effet d'écran.

La cohésion de ces produits thermo-expansibles leur permet d'être employés en quantité plus faible et donc de ne pas gêner le dépôt d'une deuxième couche.

Leur qualité filmogène, associée à un effet de "tack" assez important avant traitement thermique, permet à une deuxième couche d'être mieux liée à la première.

Comme nous le verrons dans ce qui suit, les polymères thermo-expansibles peuvent être utilisés avec des taux de matière active très supérieurs à 50%, et par là même assurer un bon effet d'écran avec peu de matière.

Ceci génère un avantage énorme par rapport aux produits classiques utilisés comme sous-couche quant au maintien d'une "main" parfaitement adaptée à l'usage du produit final.

Par ailleurs, il est bien connu que la force de collage est intimement liée au relief des points. Plus le relief des points est augmenté, plus la force de collage est importante.

En effet, pour que le polymère thermocollant accroche parfaitement le textile sur lequel il doit être contrecollé, il doit y pénétrer. Cette action est nettement favorisée si le volume utile du point est important.

Classiquement, un effet de relief est obtenu avec plus ou moins de succès en jouant sur l'épaisseur des cadres d'enduction, le poids déposé, la viscosité du polymère thermocollant ou la quantité et la viscosité du produit utilisé comme sous-couche.

La réalisation de ce relief se traduit très souvent par une dégradation de la qualité de la "main" du complexe entoilage/article textile.

L'utilisation de produits thermo-expansibles dans l'entoilage thermocollant du type de l'invention évite cet inconvénient tout en tirant le plein bénéfice de l'effet de relief.

Comme décrit précédemment, la réaction chimique crée une expansion tridimensionnelle permettant à la couche d'enduction thermo-adhésive supérieure d'être utilisable à 100% pour le contrecollage.

La hauteur de cette couche est parfaitement ajustable en combinant la propriété intrinsèque du produit donnant un volume d'expansion donné pour une température donné à son degré de dilution.

Ainsi, au moment du contrecollage, la couche de polymères thermo-expansibles n'entrave pas la qualité de la "main" du produit final du fait de sa perte de volume d'expansion suite au passage à la presse à thermocoller du complexe entoilage/article textile.

Les autres caractéristiques de l'invention seront bien comprises grâce à la description qui suivra en référence aux dessins annexés dans lesquels :
- La figure 1 est une vue schématique en coupe transversale d'une première variante de l'entoilage thermocollant semi-fini, objet de l'invention, l'article textile auquel il est destiné étant également représenté éloigné de l'entoilage pour repérer sa localisation.
- La figure 2 est une vue schématique en coupe transversale d'une deuxième variante de l'entoilage thermocollant semi-fini, objet de l'invention, l'article textile auquel il est destiné étant également représenté éloigné de l'entoilage pour repérer sa localisation.
- La figure 3 est une vue schématique en coupe transversale d'une troisième variante de l'entoilage thermocollant semi-fini, objet de l'invention, l'article textile auquel il est destiné étant également représenté éloigné de l'entoilage pour repérer sa localisation.
- Les figures 4A, 4B et 4C sont trois vues schématiques en coupe transversale respectivement d'une première, deuxième et troisième variante de l'entoilage thermocollant fini, objet de l'invention, l'article textile auquel il est destiné étant également représenté éloigné de l'entoilage pour repérer sa localisation.

L'entoilage thermocollant 1 semi-fini selon l'invention comporte un support textile 3 et des moyens de thermocollage. Il est destiné à être contrecollé sur un article textile 2, par exemple une draperie.

Il est associé au support textile 3 une couche 5 de polymères thermo-expansibles, la température d'expansion desdits polymères thermo-expansibles étant inférieure à la température de mise en oeuvre des moyens thermocollants, la couche 5 de polymères thermo-expansibles ayant pour fonction de constituer un écran vis-à-vis des moyens thermocollants et d'augmenter le relief des moyens thermocollants, ceci ayant pour effet d'éviter les phénomènes de retour et traversée et d'augmenter la force de collage.

On entend ici par entoilage thermocollant semi-fini, l'entoilage thermocollant dans l'état où il se trouve avant que la couche 5 de polymères thermo-expansibles ait été soumise à la température d'expansion desdits polymères.

La couche 5 de polymères thermo-expansibles est donc associée au support textile 3, ce qui signifie qu'elle peut être en contact avec ou incorporée dans le support textile 3.

Cette couche 5 de polymères thermo-expansibles est appliquée, avec une répartition en points 7, essentiellement sur la surface de l'une des faces du support textile 3.

L'entoilage thermocollant 1 semi-fini selon l'invention comprend également une couche 4 d'enduction thermo-adhésive répartie en points 6.

Selon une première variante représentée figure 1, cette couche 4 d'enduction thermo-adhésive répartie en points 6 est appliquée du même côté et sur les points 7 de polymères thermo-expansibles ; la répartition des points 6, 7 respectivement des couches 4 et 5 étant sensiblement identique.

Selon une deuxième variante représentée figure 2, la couche 4 d'enduction thermo-adhésive répartie en points 6 est appliquée essentiellement sur la face du support textile 3 opposée à la couche 5 de polymères thermo-expansibles, ces points 6 de la couche 4 étant distribués en regard des points 7 de la couche 5.

Selon une troisième variante représentée figure 3, la couche 5 de polymères thermo-expansibles est essentiellement imbriquée dans l'épaisseur du support textile 3. On comprend par là que les polymères thermo-expansibles se logent dans les intervalles laissés libres entre les fils du support textile 3.

Un tel résultat est obtenu en travaillant le ou les polymère(s) thermo-expansible(s) avec un faible coefficient d'expansion et/ou avec un taux de dilution adapté.

La couche 4 d'enduction thermo-adhésive est alors appliquée essentiellement sur l'une des faces du support textile 3 en regard des points 7 de la couche 5 de polymères thermo-expansibles.

On comprend ainsi que lorsque l'on soumet l'ensemble à une température d'expansion inférieure à la température de mise en oeuvre des moyens thermocollants, la couche 5 en s'expansant va boucher les intervalles laissés libres entre les fils du support textile 3 (voir figure 4B) et en conséquence constituer un excellent effet d'écran évitant les phénomènes de retour et traversée.

Le ou les polymère(s) thermo-expansible(s) de la couche 5 sont choisis dans le groupe incluant les polymères à fonctions chimiques réactives permettant une réticulation sur elles-mêmes.

Le ou les polymère(s) thermo-expansible(s) est (sont) choisi(s) dans le groupe incluant les polymères ayant une viscosité comprise entre environ 100 et 500 dPa.s.

Les polymères thermo-expansibles se présentent ainsi sous la forme d'une pâte plus ou moins visqueuse et possèdent des propriétés rhéologiques qui leur permettent d'être manipulés sans quasiment aucune dissolution ou rajout important d'eau tout en possédant un coefficient de cohésion relativement élevé.

Les polymères thermo-expansibles peuvent être utilisés avec des taux de matière active très supérieurs à 50%, et ainsi assurer un bon effet d'écran avec peu de matière. Cette propriété des polymères thermo-expansibles alliée à leur cohésion relativement élevée, leur permet d'être employés en quantité plus faible et ainsi de ne pas entraver le dépôt de la couche 4 d'enduction thermo-adhésive.

A titre d'exemple non limitatif, on peut mentionner les résultats expérimentaux suivants obtenus pour un polymère porté à une température de 130°C. Son coefficient d'expansion est fonction de son taux de matière active :

| Taux de matière active | Coefficient d'expansion |
|---|---|
| 80% | 135% |
| 60% | 115% |
| 40% | 80% |

Selon l'invention, les polymères thermo-expansibles de la couche 5 sont choisis dans le groupe incluant les polymères ayant un taux de matière active compris entre environ 40% et 80%, notamment compris entre 50% et 80%.

Par ailleurs, la hauteur de la couche 5 de polymères thermo-expansibles, c'est-à-dire le volume utile des points (ou encore relief des points) est tout à fait ajustable en combinant la propriété intrinsèque des polymères thermo-expansibles donnant un volume ou coefficient d'expansion donné pour une température donnée à son degré de dilution.

A titre d'exemple, on peut mentionner les résultats expérimentaux selon le tableau suivant obtenus pour des dispersions à 80% de matière active de deux polymères thermo-expansibles I et II différents par leur masse moléculaire et leur composition chimique :

| Température | Coefficient d'expansion | |
|---|---|---|
| | Polymère thermo-expansible I | Polymère thermo-expansible II |
| 110°C | 100% | 240% |
| 120°C | 125% | 258% |
| 130°C | 157% | 275% |
| 140°C | 152% | 245% |

Les polymères thermo-expansibles, selon l'invention, de la couche 5 sont choisis dans le groupe incluant les polymères ayant un coefficient d'expansion compris entre environ 100% et 275%, plus particulièrement entre 157% et 275%.

Les polymères thermo-expansibles utilisés sont choisis dans le groupe incluant les résines synthétiques en dispersion aqueuse du type acrylique, butadiène, polyuréthane.

La couche 4 d'enduction thermo-adhésive, quant à elle, comporte un ou plusieurs polymères choisis dans le groupe incluant les polyamides, copolyamides, polyesters, copolyesters, polyuréthanes, polyéthylènes.

Dans un autre mode de réalisation possible, la couche 4 comporte un ou plusieurs polymères choisis dans le groupe incluant les copolymères styrène-acrylate d'éthyle, les mélamines, l'aziridine, les isocyanates, les polyesters insaturés, les résines époxy.

Enfin, dans un dernier mode de réalisation possible, la couche 5 comprend essentiellement des polymères thermo-expansibles.

En effet, bien que les polymères thermo-expansibles soient intrinsèquement non thermocollants, après enduction à température contrôlée pour éviter la réticulation, le passage sur presse à thermocoller permet la réticulation en emprisonnant les fils du support textile 3 et de l'article textile 2. On obtient ainsi un accrochage du type mécanique.

La couche 5 peut également comprendre un mélange de polymères thermo-expansibles et thermocollants, notamment des acrylates.

L'invention concerne également un entoilage thermocollant fini (figures 4A, 4B et 4C) qui est tel qu'il est constitué par un entoilage semi-fini du type décrit ci-dessus dans lequel les polymères thermo-expansibles de la couche 5 sont à l'état expansé alors que la couche 4 d'enduction thermo-adhésive est à l'état non fondu. Un tel entoilage thermocollant fini est donc destiné à être stocké, généralement sous forme de rouleau, pour être ensuite ultérieurement contrecollé sur un article textile 2.

Les figures 4B et 4C représentent deux vues schématiques d'un entoilage thermocollant fini qui tel qu'il est constitué par un entoilage semi-fini du type décrit ci-dessus est représenté par la figure 3. La différence entre les figures 4B et 4C est le nombre de Mesh de l'enduction de la couche 5 de polymères thermo-expansibles.

On entend par état expansé, soit un état du type mousse ou poreux, c'est-à-dire comportant des bulles de gaz suite à la réaction de réticulation avec dégagement gazeux, soit un état dans lequel le polymère expansé a perdu tout son volume lors d'un calandrage qui libère les bulles de gaz emprisonnées dans la masse réticulée.

La couche 5 de polymères thermo-expansibles est ainsi substantiellement continue.

L'invention concerne enfin un procédé de fabrication d'entoilages thermocollants finis dans lequel un support textile 3 reçoit une enduction thermo-adhésive.

Dans ce procédé, on dépose d'abord une couche 5 de polymères thermo-expansibles répartie en points 7 sur une des faces du support textile 3, de manière à ce que les points 7 de la couche 5 soient en surface du support textile 3 ou imbriqués dans l'épaisseur de ce dernier.

Puis, on dépose une couche 4 d'enduction thermo-adhésive sur la couche 5 de polymères thermo-expansibles ou sur la face du support textile 3 opposée à la couche 5.

Puis, on soumet l'ensemble 3, 4, 5 à une température d'expansion inférieure à la température de mise en oeuvre des moyens thermocollants.

Dans une première variante, on dépose la couche 5 de polymères thermo-expansibles sur une des faces du support textile 3 par un premier cadre rotatif et la couche 4 d'enduction thermo-adhésive sur la couche 5 ou sur la face du support textile 3 opposée à la couche 5 par un deuxième cadre rotatif.

Dans le cas où l'on dépose la couche 4 d'enduction thermo-adhésive sur la couche 5, on peut alors éventuellement soumettre la couche 5 à une température d'expansion inférieure à la température de mise en oeuvre des moyens thermocollants avant de déposer la couche 4 d'enduction thermo-adhésive.

Le dépôt de la couche 4 d'enduction thermo-adhésive ne posera donc pas de problème car il se fera sur une surface réticulée parfaitement adaptée pour recevoir le dépôt d'une dispersion de polymères thermocollants.

Dans le cas où l'on dépose la couche 4 d'enduction thermo-adhésive sur la face du support textile 3 opposée à la couche 5, on peut envisager une mise en oeuvre possible en une ou deux étapes.

Pour une mise en oeuvre en une étape, on dépose la couche 5 de polymères thermo-expansibles et la couche 4 d'enduction thermo-adhésive de façon sensiblement simultanée.

Pour une mise en oeuvre en deux étapes, après le dépôt de la couche 5 de polymères thermo-expansibles et avant le dépôt de la couche 4 d'enduction thermo-adhésive :
- on porte la couche 5 à une température d'expansion inférieure à la température de mise en oeuvre des moyens thermocollants et à la température de déformation du support textile 3 ;
- on réalise un certain calandrage à froid de la couche 5 pour éliminer le relief excédentaire.

L'enduction de la couche 4 d'enduction thermo-adhésive en face de chaque point 7 de la couche et du côté opposé au substrat textile 3 ainsi que le séchage de cette dernière peuvent alors être réalisés sans souci de détérioration de la couche 5.

Dans une deuxième variante, on dépose la couche 5 de polymères thermo-expansibles sur une des faces du support textile 3 par un cadre rotatif.

On dépose par saupoudrage la couche 4 d'enduction thermo-adhésive sur la couche 5.

On effectue une aspiration pour éliminer la partie de la couche 4 d'enduction thermo-adhésive non associée à la couche 5.

Les polymères thermo-expansibles présentent la propriété d'être poisseux à température ambiante lorsqu'ils n'ont pas encore subi la contrainte thermique déclenchant la réaction de réticulation. Ces polymères peuvent donc être enduits classiquement par cadre rotatif après leur mise en dispersion au taux de matière active prédéterminé en fonction de l'effet de relief souhaité.

La température d'expansion pour la mise en oeuvre d'un tel procédé est comprise entre environ 110°C et 160°C, plus particulièrement entre 130°C et 160°C.

Dans un mode de réalisation préféré, on dépose les polymères thermo-expansibles de la couche 5 sous forme de pâte mais le dépôt de ces polymères sous forme de mousse est également possible.

La mise en oeuvre de l'invention permet la réalisation d'entoilages thermocollants de qualité notamment en ce qu'ils ne sont pas sujet aux problèmes de traversée et retour, du fait de l'utilisation de polymères thermo-expansibles qui, en plus de leurs propriétés spécifiques, possèdent les propriétés communes à tous les polymères thermodurcissables dont celles rappelées par la liste non exhaustive suivante :
- Inertie chimique aux solvants chlorés et autres produits de nettoyage vestimentaire.
- Inertie face à l'hydrolyse pendant les lavages ou les vaporisages.
- Inertie thermique dans les conditions de pression et de température généralement utilisées pour la confection et le traitement des vêtements.
- Aptitude à la coloration pigmentaire.
- Accrochage mécanique sur les fibres textiles et donc totalement indépendant de la nature des fibres.

## Revendications

1. Entoilage thermocollant semi-fini (1) comportant un support textile (3) et des moyens de thermocollage, destiné à être contrecollé sur un article textile (2), caractérisé en ce qu'est associée au support textile (3) une couche (5) de polymères thermo-expansibles appliquée, avec une répartition en points (7), essentiellement sur la surface de l'une des faces du support textile (3), la température d'expansion desdits polymères étant inférieure à la température de mise en oeuvre des moyens thermocollants, la couche (5) de polymères thermo-expansibles subissant, lors du chauffage à la température d'expansion, une réaction chimique de réticulation avec dégagement gazeux qui reste emprisonné dans la masse de polymères sous formes de bulles assurant ainsi une répartition continue de la couche (5), la couche (5) de polymères thermo-expansibles ayant pour fonction de constituer un écran vis-à-vis des moyens thermocollants et d'augmenter le relief des moyens thermocollants, ceci ayant pour effet d'éviter les phénomènes de retour et traversée et d'augmenter la force de collage.

2. Entoilage thermocollant semi-fini (1) selon la revendication 1, caractérisé en ce qu'une couche (4) d'enduction thermo-adhesive répartie en points (6) est appliquée du même côté et sur les points (7) de polymères thermo-expansibles.

3. Entoilage thermocollant semi-fini (1) selon la revendication 1, caractérisé en ce que la couche (4) d'enduction thermo-adhésive répartie en points (6) est appliquée essentiellement sur la face du support textile (3) opposée à la couche (5) de polymères thermo-expansibles.

4. Entoilage thermocollant semi-fini (1) selon la revendication 1, caractérisé en ce que la couche (5) de polymères thermo-expansibles est essentiellement imbriquée dans l'épaisseur du support textile (3).

5. Entoilage thermocollant semi-fini (1) selon la revendication 4, caractérisé en ce que la couche (4) d'enduction thermo-adhésive répartie en points (6) est appliquée essentiellement sur l'une des faces du support textile (3) en regard des points (7) de la couche (5) de polymères thermo-expansibles.

6. Entoilage thermocollant semi-fini (1) selon l'une quelconque des revendications 1 à 5, caractérisé en ce que les polymères thermo-expansibles de la couche (5) sont choisis dans le groupe incluant les polymères à fonctions chimiques réactives permettant une réticulation sur elles-mêmes.

7. Entoilage thermocollant semi-fini (1) selon l'une quelconque des revendications 1 à 6, caractérisé en ce que les polymères thermo-expansibles de la couche (5) sont choisis dans le groupe incluant les polymères ayant une viscosité comprise entre environ 100 et 500 dPa.s.

8. Entoilage thermocollant semi-fini (1) selon l'une quelconque des revendications 1 à 7, caractérisé en ce que les polymères thermo-expansibles de la couche (5) sont choisis dans le groupe incluant les polymères ayant un taux de matière active compris entre environ 40% et 80%, notamment compris entre 50% et 80%.

9. Entoilage thermocollant semi-fini (1) selon l'une quelconque des revendications 1 à 8, caractérisé en ce que les polymères thermo-expansibles de la couche (5) sont choisis dans le groupe incluant les polymères ayant un coefficient d'expansion compris entre environ 100% et 275%, plus particulièrement entre 157% et 275%.

10. Entoilage thermocollant semi-fini (1) selon l'une quelconque des revendications 1 à 9, caractérisé en ce que les polymères thermo-expansibles de la couche (5) sont choisis dans le groupe incluant les résines synthétiques en dispersion aqueuse du type acrylique, butadiène, polyuréthane.

11. Entoilage thermocollant semi-fini (1) selon l'une quelconque des revendications 1 à 10, caractérisé en ce que la couche (4) d'enduction thermo-adhéslve comporte un ou plusieurs polymères choisis dans le groupe incluant les polyamides, copolyamides, polyesters, copolyesters, polyuréthanes, polyéthylènes, PVC, seuls ou en mélange entre eux.

12. Entoilage thermocollant semi-fini (1) selon l'une quelconque des revendications 1 à 10, caractérisé en ce que la couche (4) d'enduction thermo-adhésive comporte un ou plusieurs polymères choisis dans le groupe incluant les copolymères styrène-acrylate d'éthyle, les mélanines, l'aziridine, les isocyanates, les polyesters insaturés, les résines époxy.

13. Entoilage thermocollant semi-fini (1) selon l'une quelconque des revendications 1 à 12, caractérisé en ce que la couche (5) comprend essentiellement des polymères thermo-expansibles ou un mélange de polymères thermo-expansibles et thermocollants, notamment des acrylates.

14. Entoilage thermocollant semi-fini, caractérisé en ce qu'il est constitué par un entoilage semi-fini selon l'une quelconque des revendications 1 à 13 dans lequel les polymères thermo-expansibles de la couche (5) sont à l'état expansé alors que la couche (4) d'enduction thermo-adhésive est à l'état non fondu.

15. Entoilage thermocollant fini selon la revendication 14, caractérisé en ce que la couche (5) de polymères thermo-expansibles est substantiellement continue.

16. Procédé de fabrication d'entoilages thermocollants finis selon la revendication 14 ou 15 dans lequel un support textile (3) reçoit une enduction thermo-adhésive, caractérisé en ce que successivement :
- on dépose une couche (5) de polymères thermo-expansibles répartie en points (7) sur une des faces du support textile (3), de manière à ce que les points (7) de la couche (5) soient en surface du support textile (3) ou imbriqués dans l'épaisseur de ce dernier ;
- on dépose une couche (4) d'enduction thermo-adhésive sur la couche (5) de polymères thermo-expansibles ou sur la face du support textile (3) opposée à la couche (5) ;
- on soumet l'ensemble (3, 4, 5) à une température d'expansion inférieure à la température de mise en oeuvre des moyens thermocollants.

17. Procédé de fabrication d'entoilages thermocollants selon la revendication 16, caractérisé en ce que l'on dépose la couche (5) de polymères thermo-expansibles sur une des faces du support textile (3) par un premier cadre rotatif.

18. Procédé de fabrication d'entoilages thermocollants selon la revendication 16 ou 17, caractérisé en ce que l'on dépose la couche (4) d'enduction thermo-adhésive sur la couche (5) ou sur la face du support textile (3) opposée à la couche (5) par un deuxième cadre rotatif.

19. Procédé de fabrication d'entoilages thermocollants selon l'une quelconque des revendications 16 à 18, caractérisé en ce que l'on soumet la couche (5) de polymères thermo-expansibles à une température d'expansion inférieure à la température de mise en oeuvre des moyens thermocollants avant de déposer la couche (4) d'enduction thermo-adhésive.

20. Procédé de fabrication d'entoilages thermocollants selon l'une quelconque des revendications 16 à 18, caractérisé en ce qu'après le dépôt de la couche (5) de polymères thermo-expansibles et avant le dépôt de la couche (4) d'enduction thermo-adhésive :
- on porte la couche (5) à une température d'expansion inférieure à la température de mise en oeuvre des moyens thermocollants et à la température de déformation du support textile (3) ;
- on réalise un certain calandrage à froid de la couche (5) pour éliminer le relief excédentaire.

21. Procédé de fabrication d'entoilages thermocollants selon la revendication 16 ou 17, caractérisé en ce que :
- on dépose par saupoudrage la couche (4) d'enduction thermo-adhésive sur la couche (5) ;
- on effectue un battage de manière à décrocher la partie de la couche (4) d'enduction thermo-adhésive non-ancrée dans la couche (5) ;
- on effectue une aspiration pour éliminer la partie de la couche (4) d'enduction thermo-adhésive non associée à la couche (5).

22. Procédé de fabrication d'entoilages thermocollants selon l'une quelconque des revendications 16 à 18, caractérisé en ce que l'on dépose la couche (5) de polymères thermo-expansibles et la couche (4) d'enduction thermo-adhésive de façon sensiblement simultanée.

23. Procédé de fabrication d'entoilages thermocollants selon l'une quelconque des revendications 16 à 22, caractérisé en ce que la température d'expansion est comprise entre environ 110°C et 160°C, plus particulièrement entre 130°C et 160°C.

24. Procédé de fabrication d'entoilages thermocollants selon l'une quelconque des revendications 16 à 23, caractérisé en ce que l'on dépose les polymères thermo-expansibles de la couche (5) sous forme de pâte.

25. Procédé de fabrication d'entoilages thermocollants selon l'une quelconque des revendications 16 à 23, caractérisé en ce que l'on dépose les polymères thermo-expansibles de la couche (5) sous forme de mousse.

## Claims

1. A semifinished fusible interlining (1) including a textile base fabric (3) and thermofusing means, intended to be bonded on a textile article (2), characterised in that there is associated with the textile base fabric (3) a layer (5) of thermoexpansible polymers applied, distributed by points (7), essentially on the surface of one of the faces of the textile base fabric (3), the expansion temperature of said polymers being inferior to the temperature at which the fusible means are implemented, the layer (5) of thermoexpansible polymers undergoing, when heated to the expansion temperature, a chemical cross-linkage reaction with release of gas which remains trapped within the mass of polymers in the form of bubbles thus ensuring a continuous distribution of the layer (5), the fonction of the layer (5) of thermoexpansible polymers being to constitute a screen with respect to the fusible means and to increase the relief of the fusible means, which has the effect of avoiding the return and traverse phenomena and increasing the bonding strength.

2. A semifinished fusible interlining (1) according to claim 1, characterized in that a layer (4) of thermoadhesive coating distributed by points (6) is applied on the same side as and on the points (7) of thermoexpansible polymers.

3. A semifinished fusible interlining (1) according to claim 1, characterized in that the layer (4) of thermoadhesive coating distributed by points (6) is applied essentially on the face of the textile base fabric (3) opposite to the layer (5) of thermoexpansible polymers.

4. A semifinished fusible interlining (1) according to claim 1, characterised in that the layer (5) of thermoexpansible polymers is essentially imbricated in the thickness of the textile base fabric (3).

5. A semifinished fusible interlining (1) according to claim 4, characterised in that the layer (4) of thermoadhesive coating distributed by points (6) is applied essentially on one of the faces of the textile base fabric (3) facing the points (7) of the layer (5) of thermoexpansible polymers.

6. A semifinished fusible interlining (1) according to any of claims 1 to 5, characterised in that thermoexpansible polymers of the layer (5) are chosen from the group including the polymers with chemical reaction properties enabling a cross-linkage on themselves.

7. A semifinished fusible interlining (1) according to any of claims 1 to 6, characterised in that thermoexpansible polymers of the layer (5) are chosen from the group including the polymers having a viscosity comprised between approximately 100 and 500 dPa.s.

8. A semifinished fusible interlining (1) according to any of claims 1 to 7, characterised in that thermoexpansible polymers of the layer (5) are chosen from the group including the polymers having an active ingredient ratio comprised between approximately 40 and 80%, more particularly between 50 and 80%.

9. A semifinished fusible interlining (1) according to any of claims 1 to 8, characterised in that thermoexpansible polymers of the layer (5) are chosen from the group including the polymers having an expansion coefficient comprised between approximately 100 and 275%, more particularly between 157 and 275%.

10. A semifinished fusible interlining (1) according to any of claims 1 to 9, characterised in that thermoexpansible polymers of the layer (5) are chosen from the group including the aqueous-disperse synthetic resins of acrylic, butadiene, polyurethane type.

11. A semifinished fusible interlining (1) according to any of claims 1 to 10, characterised in that the layer (4) of thermoadhesive coating comprises one or more polymers chosen from the group including polyamides, copolyamides, polyesters, copolyesters, polyurethanes, polyethylenes, PVC, alone or mixed together.

12. A semifinished fusible interlining (1) according to any of claims 1 to 10, characterised in that the layer (4) of thermoadhesive coating comprises one or more polymers chosen from the group including ethyl styrene-acrylate copolymers, melanins, aziridine, isocyanates, unsaturate polyesters, epoxy resins.

13. A semifinished fusible interlining (1) according to any of claims 1 to 12, characterised in that the layer (5) essentially comprises thermoexpansible polymers or a mixture of thermoexpansible and fusible polymers, more particularly acrylates.

14. A semifinished fusible interlining, characterised in that it consists of a semifinished interlining according to any of claims 1 to 13 in which the thermoexpansible polymers of the layer (5) are in expanded state whereas the layer (4) of thermoadhesive coating is in non fused state.

15. A finished fusible interlining according to claim 14, characterised in that the layer (5) of thermoexpansible polymers is substantially continuous.

16. A process for manufacturing finished fusible interlinings according to claim 14 or 15 in which a textile base fabric (3) receives a thermoadhesive coating, characterised in that, successively:
- a layer (5) of thermoexpansible polymers distributed by points (7) is deposited on one of the faces of the textile base fabric (3), so that the points (7) of the layer (5) are on the surface of the textile base fabric (3) or imbricated in the thickness of the latter;
- a layer (4) of thermoadhesive coating is deposited on the layer (5) of thermoexpansible polymers or on the face of the textile base fabric (3) opposite to the layer (5);
- the whole (3, 4, 5) is subject to an expansion temperature inferior to the temperature at which the fusible means are implemented.

17. A process for manufacturing fusible interlinings according to claim 16, characterised in that the layer (5) of thermoexpansible polymers is deposited on one of the faces of the textile base fabric (3) by a first rotary screen.

18. A process for manufacturing fusible interlinings according to claim 16 or 17, characterised in that the layer (4) of thermoadhesive coating is deposited on the layer (5) or on the face of the textile base fabric (3) opposite to the layer (5) by a second rotary screen.

19. A process for manufacturing fusible interlinings according to any of claims 16 to 18, characterised in that the layer (5) of thermoexpansible polymers is subject to an expansion temperature inferior to the temperature at which the fusible means are implemented before depositing the layer (4) of thermoadhesive coating.

20. A process for manufacturing fusible interlinings according to any of claims 16 to 18, characterised in that after depositing the layer (5) of thermoexpansible polymers and before depositing the layer (4) of thermoadhesive coating :
- the layer (5) is heated to an expansion temperature inferior to the temperature at which the fusible means are implemented and the deformation temperature of the textile base fabric (3);
- a cold calendering of the layer (5) is performed to eliminate the excess relief.

21. A process for manufacturing fusible interlinings according to claim 16 or 17, characterised in that:
- the layer (4) of thermoadhesive coating is deposited on the layer (5) by dusting;
- beating is performed so as to detach the part of the layer (4) of thermoadhesive coating which is not anchored in the layer (5);
- suction is performed to eliminate the part of the layer (4) of thermoadhesive coating which is not associated with the layer (5).

22. A process for manufacturing fusible interlinings according to any of claims 16 to 18, characterized in that the layer (5) of thermoexpansible polymers and the layer (4) of thermoadhesive coating are deposited in a substantially simultaneous manner.

23. A process for manufacturing fusible interlinings according to any of claims 16 to 22, characterised in that the expansion temperature is comprised between approximately 110 and 160°C, more particularly between 130 and 160°C.

24. A process for manufacturing fusible interlinings according to any of claims 16 to 23, characterised in that the thermoexpansible polymers of the layer (5) are deposited in the form of a paste.

25. A process for manufacturing fusible interlinings according to any of claims 16 to 23, characterised in that the thermoexpansible polymers of the layer (5) are deposited in the form of a foam.

## Patentansprüche

1. Thermofixierte Halbfertigeinlage (1) zum Kleben auf eine Textilware (2) mit einer Textilunterlage (3) und Thermofixiermitteln, dadurch gekennzeichnet, daß mit der Textilunterlage (3) eine Schicht (5) aus warmedehnbaren Polymeren verbunden ist, die punktweise (7) verteilt im wesentlichen auf die Oberfläche einer der Seiten der Textilunterlage (3) aufgebracht wird, wobei die Dehnungstemperatur der Polymere niedriger ist als die Verarbeitungstemperatur der Thermofixiermittel, wobei die Schicht (5) aus thermodehnbaren Polymeren bei der Aufheizung auf die Dehnungstemperatur einer chemischen Vernetzungsreaktion mit der Gasentwicklung ausgesetzt wird, die in der Polymermasse blasenförmig eingeschlossen ist, wodurch eine durchgehende Verteilung der Schicht (5) sichergestellt ist, wobei die Schicht (5) aus wärmedehnbaren Polymeren die Aufgabe hat, eine Abschirmung gegenüber den Thermofixiermitteln zu bilden und das Relief der Thermofixiermittel zu erhöhen, was zur Folge hat, daß Rücklauf- und Durchlauferscheinungen vermieden werden und die Klebekraft erhöht wird.

2. Thermofixierte Halbfertigeinlage (1) nach Anspruch 1, dadurch gekennzeichnet, daß eine punktweise (6) verteilte thermoadhäsive Beschichtung (4) auf die gleiche Seite und auf die Punkte (7) der wärmedehnbaren Polymere aufgebracht wird.

3. Thermofixierte Halbfertigeinlage (1) nach Anspruch 1, dadurch gekennzeichnet, daß die punktweise (6) verteilte thermoadhäsive Beschichtung (4) im wesentlichen auf die Seite der Textilunterlage (3) aufgebracht wird, die der Schicht (5) aus wärmedehnbaren Polymeren gegenüberliegt.

4. Thermofixierte Halbfertigeinlage (1) nach Anspruch 1, dadurch gekennzeichnet, daß die Schicht (5) aus wärmedehnbaren Polymeren im wesentlichen in der Dicke der Textilunterlage (3) eingelassen ist.

5. Thermofixierte Halbfertigeinlage (1) nach Anspruch 4, dadurch gekennzeichnet, daß die punktweise (6) verteilte thermoadhäsive Beschichtung (4) im wesentlichen auf eine der Seiten der Textilunterlage (3) aufgebracht ist, die den Punkten (7) der Schicht (5) aus wärmedehnbaren Polymeren gegenüberliegt.

6. Thermofixierte Halbfertigeinlage (1) nach einem der Ansprüche 1 bis 5, dadurch gekennzeichnet, daß die wärmedehnbaren Polymere der Schicht (5) aus der Gruppe ausgewählt sind, die Polymere mit reaktiven chemischen Funktionen einschließt, welche sich miteinander vernetzen können.

7. Thermofixierte Halbfertigeinlage (1) nach einem der Ansprüche 1 bis 6, dadurch gekennzeichnet, daß die wärmedehnbaren Polymere der Schicht (5) aus der Gruppe ausgewählt sind, die Polymere mit einer Viskosität von 100 bis 500 dPa.s einschließt.

8. Thermofixierte Halbfertigeinlage (1) nach einem der Ansprüche 1 bis 7, dadurch gekennzeichnet, daß die wärmedehnbaren Polymere der Schicht (5) aus der Gruppe ausgewählt sind, die Polymere mit einem Wirkstoffgehalt von etwa 40% bis 80 %, insbesondere 50% bis 80 %, einschließt.

9. Thermofixierte Kalbfertigeinlage (1) nach einem der Ansprüche 1 bis 8, dadurch gekennzeichnet, daß die wärmedehnbaren Polymere der Schicht (5) aus der Gruppe ausgewählt sind, die Polymere mit einem Dehnungskoeffizienten von etwa 100% bis 275 %, und insbesondere 157% bis 275 %, einschließt.

10. Thermofixierte Halbfertigeinlage (1) nach einem der Ansprüche 1 bis 9, dadurch gekennzeichnet, daß die wärmedehnbaren Polymere der Schicht (5) aus der Gruppe ausgewählt sind, die wasserdisperse Kunstharze wie Akryl-, Butadien-, Polyurethanharze einschließt.

11. Thermofixierte Halbfertigeinlage (1) nach einem der Ansprüche 1 bis 10, dadurch gekennzeichnet, daß die thermoadhäsive Beschichtung (4) jeweils ein Polymer oder mehrere miteinander vermischte Polymere aus der Gruppe enthält, die Polyamide, Copolyamide, Polyester, Copolyester, Polyurethane, Polyäthylene, PVC einschließt.

12. Thermofixierte Halbfertigeinlage (1) nach einem der Ansprüche 1 bis 10, dadurch gekennzeichnet, daß die thermoadhäsive Beschichtung (4) ein oder mehrere Polymere aus der Gruppe enthält, die Ethylstyrolacrylcopolymere, Melanine, Aziridine, Isocyanate, ungesättigte Polyester, Epoxidharze einschließt.

13. Thermofixierte Halbfertigeinlage (1) nach einem der Ansprüche 1 bis 12, dadurch gekennzeichnet, daß die Schicht (5) im wesentlichen wärmedehnbare Polymere oder ein Gemisch aus wärmedehnbaren oder wärmefixierten Polymeren, insbesondere Akrylate, enthält.

14. Thermofixierte Halbfertigeinlage, dadurch gekennzeichnet, daß sie aus einer Halbfertigeinlage nach einem der Ansprüche 1 bis 13 besteht, bei der die wärmedehnbaren Polymere der Schicht (5) gedehnt sind, während die thermoadhäsive Beschichtung (4) ungeschmolzen ist.

15. Thermofixierte Fertigeinlage nach Anspruch 14, dadurch gekennzeichet, daß die Schicht (5) aus wärmedehnbaren Polymeren im wesentlichen durchgehend ist.

16. Verfahren zur Herstellung wärmefixierter Fertigeinlagen nach Anspruch 14 oder 15, bei dem eine Textilunterlage (3) mit einem thermoadhäsiven Überzug versehen wird, dadurch gekennzeichnet, daß aufeinanderfolgend :
- eine Schicht (5) aus wärmedehnbaren, punktweise (7) verteilten Polymeren so auf eine der Seiten der Textilunterlage (3) aufgebracht wird, daß die Punkte (7) der Schicht (5) an der Oberfläche der Textilunterlage (3) liegen oder in der Dicke letzterer eingelassen sind ;
- eine thermoadhäsive Beschichtung (4) auf die Schicht (5) aus wärmedehnbaren Polymeren oder auf die der Schicht (5) gegenüberliegende Seite der Textilunterlage (3) aufgebracht wird ;
- der Komplex (3, 4, 5) einer Dehnungstemperatur ausgesetzt wird, die niedriger ist als die Verarbeitungstemperatur der Thermofixiermittel.

17. Verfahren zur Herstellung wärmefixierter Einlagen nach Anspruch 16, dadurch gekennzeichnet, daß die Schicht (5) aus wärmedehnbaren Polymeren auf eine der Seiten der Textilunterlage (3) mittels eines ersten Drehrahmens aufgebracht wird.

18. Verfahren zur Herstellung wärmefixierter Einlagen nach Anspruch 16 oder 17, dadurch gekennzeichnet, daß die thermoadhäsive Beschichtung (4) auf die Schicht (5) oder auf die der Schicht (5) gegenüberliegende Seite der Textilunterlage (3) mittels eines zweiten Drehrahmens aufgebracht wird.

19. Verfahren zur Herstellung wärmefixierter Einlagen nach einem der Ansprüche 16 bis 18, dadurch gekennzeichnet, daß die Schicht (5) aus wärmedehnbaren Polymeren vor dem Aufbringen der thermoadhäsiven Beschichtung (4) einer Dehnungstemperatur ausgesetzt wird, die niedriger ist als die Verarbeitungstemperatur der Thermofixiermittel.

20. Verfahren zur Herstellung wärmefixierter Einlagen nach einem der Ansprüche 16 bis 18, dadurch gekennzeichnet, daß nach dem Aufbringen der Schicht (5) aus wärmedehnbaren Polymeren und vor dem Aufbringen der thermoadhäsiven Beschichtung (4) :
- die Schicht (5) auf eine Dehnungstemperatur aufgeheizt wird, die niedriger ist als die Verarbeitungstemperatur der Thermofixiermittel sowie die Verformungstemperatur der Textilunterlage (3) ;
- ein gewisses Kaltglätten der Schicht (5) erfolgt, um das überschüssige Relief zu entfernen.

21. Verfahren zur Herstellung wärmefixierter Einlagen nach Anspruch 16 oder 17, dadurch gekennzeichnet, daß
- die thermoadhäsive Beschichtung (4) durch Bestäubung auf die Schicht (5) aufgebracht wird ;
- ein Schlagen vorgenommen wird, um den in der Schicht (5) nicht verankerten Teil der thermoadhäsiven Beschichtung (4) abzulösen ;
- ein Absaugen vorgenommen wird, um den mit der Schicht (5) nicht verbundenen Teil der thermoadhäsiven Beschichtung (4) zu entfernen.

22. Verfahren zur Herstellung wärmefixierter Einlagen nach einem der Ansprüche 16 bis 18, dadurch gekennzeichnet, daß die Schicht (5) aus wärmedehnbaren Polymeren und die thermoadhäsive Beschichtung (4) etwa gleichzeitig aufgebracht werden.

23. Verfahren zur Herstellung wärmefixierter Einlagen nach einem der Ansprüche 16 bis 22, dadurch gekennzeichnet, daß die Dehnungstemperatur etwa 110°C bis 160°C, insbesondere 130°C bis 160°C, beträgt.

24. Verfahren zur Herstellung wärmefixierter Einlagen nach einem der Ansprüche 16 bis 23, dadurch gekennzeichnet, daß die wärmedehnbaren Polymere der Schicht (5) in Pastenform aufgebracht werden.

25. Verfahren zur Herstellung wärmefixierter Einlagen nach einem der Ansprüche 16 bis 23, dadurch gekennzeichnet, daß die wärmedehnbaren Polymere der Schicht (5) in Schaumform aufgebracht werden.
